# EUROPÄISCHE PATENTSCHRIFT

(11) **EP 0 241 807 B1**
(45) Veröffentlichungstag und Bekanntmachung des Hinweises auf die Patenterteilung: **24.07.1991**
(21) Anmeldenummer: 87104785.8
(22) Anmeldetag: 01.04.1987
(51) Int. Cl.: C23C 30/00, C22C 19/05

(54) **Hochtemperatur-Schutzschicht**
High-temperature-resistant coating
Revêtement résistant à haute température

(30) Priorität: 15.04.1986 DE 3612568
(43) Veröffentlichungstag der Anmeldung: 21.10.1987
(73) Patentinhaber: Asea Brown Boveri Aktiengesellschaft, 68309 Mannheim (DE)
(72) Erfinder: Singheiser, Lorenz, Dr. Dr.-Ing., D-6900 Heidelberg (DE); Wahl, Georg, Dr. Dipl.-Phys., D-6901 Eppelheim (DE); Jahnke, Bernd, Dr. Dipl.-Phys., D-6903 Neckargemünd (DE)
(74) Vertreter: Rupprecht, Klaus, Dipl.-Ing.

(56) Entgegenhaltungen:
- EP-A- 134 821
- EP-A- 0 025 263
- FR-A- 2 205 578
- FR-A- 2 503 189
- FR-A- 2 511 042
- FR-A- 2 511 043
- GB-A- 583 807
- GB-A- 1 512 811
- GB-A- 2 114 603
- US-A- 4 034 142

## Beschreibung

Die Erfindung bezieht sich auf eine Hochtemperatur-Schutzschicht gemäß dem Oberbegriff des Patentansprüche 1, 2 und 3.

Solche Hochtemperatur-Schutzschichten kommen vor allem dort zur Anwendung, wo das Grundmaterial von Bauelementen aus warmfesten Stählen und/oder Legierungen zu schützen ist, die bei Temperaturen über 600 °C verwendet werden.

Durch diese Hochtemperatur-Schutzschichten soll die Wirkung von Hochtemperaturkorrosionen vor allem von Schwefel, Ölaschen, Sauerstoff, Erdalkalien und Vandium verlangsamt bzw. vollständig unterbunden werden. Solche Hochtemperatur-Schutzschichten sind so ausgebildet, daß sie direkt auf das Grundmaterial des zu schützenden Bauelementes aufgetragen werden können.

Bei Bauelementen von Gasturbinen sind Hochtemperatur-Schutzschichten von besonderer Bedeutung. Sie werden vor allem auf Lauf- und Leitschaufeln sowie auf Wärmestausegmente von Gasturbinen aufgetragen.

Für die Fertigung dieser Bauelemente wird vorzugsweise ein austenitisches Material auf der Basis von Nickel, Kobalt oder Eisen verwendet. Bei der Herstellung von Gasturbinenbauteilen kommen vor allem Nickel-Superlegierungen als Grundmaterial zur Anwendung.

Bauelemente, die für Gasturbinen bestimmt sind, werden beispielsweise mit Schutzschichten versehen, die durch eine Legierung gebildet werden, die Nickel, Kobalt, Chrom, Aluminium und Yttrium enthält.

Der Aluminiumanteil dieser Legierungen ist relativ hoch, während der Chromgehalt recht niedrig ist, was zu einer geringen Korrosionsbeständigkeit führt. Dies ist ausschließlich auf den niedrigen Chromgehalt zurückzuführen.

Schutzschichten, die aus den oben genannten Legierungen hergestellt sind, weisen die Eigenschaft auf, daß sie unter Betriebsbedingungen insbesondere wenn sie einer Temperatur von mehr als 900° ausgesetzt sind, auf ihrer Oberfläche eine aluminiumoxidhaltige Deckschicht ausbilden. Durch das in der Legierung enthaltene Yttrium wird eine gewisse Haftfestigkeit der Aluminiumoxiddeckschicht auf der Schutzschicht bewirkt.

Das Gefüge dieser Schutzschichten besteht aus einer Matrix, in die eine aluminiumhaltige Phase eingelagert ist. Durch eine fortschreitende Oxidation kommt es zu einer raschen Verarmung der oberflächennahen Bereiche an Aluminium. Dies führt zu erhöhter Anfälligkeit der Schutzschichten gegen Korrosion.

Als weiterer Nachteil ist hervorzuheben, daß diese Schutzschichten nicht genügend an den Grundwerkstoff der zu schützenden Bauelemente angepaßt sind. Eine Anpassung ist insbesondere bei hohen Temperaturen so gut wie nicht vorhanden.

Aus der FR-A-2 551 043 ist eine Schutzschicht bekannt, die Kobalt, Chrom, Aluminium, Silizium, Yttrium und Nikkel enthält. Die Oxidations- und Korrosionsbeständigkeit dieser Schutzschicht ist unzureichend, was durch die spezielle Zusammensetzung der Legierung, insbesondere den geringen Chromgehalt bewirkt wird.

Aus der US-A-4,034,142 ist eine Schutzschicht auf Kobaltbasis bekannt. Sie enthält neben dem Kobalt, Chrom, Aluminium, Nickel, Yttrium und Silizium. Die vorliegende Patentanmeldung ist jedoch auf die Ausbildung einer Schutzschicht auf Nickelbasis ausgerichtet.

In der FR-A- 2 205 578 sind zwei weitere Schutzschichten auf Nickelbasis beschrieben. Der Chromanteil dieser Schichten ist jedoch zu niedrig um eine hinreichend große Oxidations- und Korrosionsbeständigkeit zu bewirken.

In der EP-A-134 821 ist eine weitere Schutzschicht beschrieben, die ebenfalls Chrom, Aluminium, Nickel, Silizium, Zirkonium und Tantal enthält. Die Oxidations- und Korrosionsbeständigkeiten dieser Schicht entsprechen jedoch auch nicht den notwendigen Anforderungen.

Der Erfindung liegt die Aufgabe zugrunde, eine Hochtemperatur-Schutzschicht aufzuzeigen, die eine geringe Oxidationsrate besitzt, korrosionsbeständig ist, und zusätzlich an die Grundwerkstoffe der Bauelemente auch bei hohen Temperaturen angepaßt ist.

Diese Aufgabe wird erfindungsgemäß durch die Merkmale der Patentansprüche 1 bis 3 gelöst.

Erfindungsgemäß wird durch einen Zusatz an Silizium die Haftfestigkeit der sich ausbildenden metallischen Oxidschicht, insbesondere der sich ausbildenden Aluminiumoxiddeckschicht erhöht, und hierdurch die Korrosionsbeständigkeit der Hochtemperatur-Schutzschicht wesentlich vergrößert. Durch einen Zusatz an Zirkonium und Silizium zu einer solchen Legierung wird die Oxidations- und Korrosionsbeständigkeit erhöht, wobei der Chromgehalt sehr hoch gehalten werden kann. Die Menge des Zirkoniums, die gemäß Anspruch 3 der Legierung zugesetzt wird, beträgt 1 Gew % bezogen, auf das Gesamtgewicht der Legierung. Die geringe Löslichkeit des Zirkoniums in einer Legierung auf der Basis von Nickel führt zur Ausscheidung von zirkoniumreichen Phasen. Eine solche Legierung kann gemäß Anspruch 1 oder 2 mit einer sehr kleinen Menge an Yttrium beispielsweise 0,1 bis 1 Gew.% bezogen auf das Gesamtgewicht der Legierung oder auch ohne Yttrium eingesetzt werden.

Durch die Zugabe von Tantal gemäß Anspruch 1 zu der die Hochtemperatur-Schutzschicht bildenden Legierung wird deren Oxidationsbeständigkeit erhöht, die Haftung der Oxidschicht verbessert und hierdurch die Korrosionsbeständigkeit vergrößert. Das der Legierung zugeführte Tantal liegt in der Matrix gelöst vor. Es wird der Legierung 1 Gew.% Tantal zugesetzt. Korrosionsbeständige Schutzschichten werden jedoch in jedem Fall dann besonders gut erreicht, wenn neben dem Tantal der Legierung auch Silizium beigefügt wird. Falls es die Gegebenheiten erfordern, können der Legierung geringe Zusätze an Titan beigemischt werden. Die Menge sollte jedoch nur zwischen 0,1 und 2 Gew.% bezogen auf das Gesamtgewicht der Legierung liegen. Die Zusätze an Silizium, Silizium und Zirkonium bzw. Silizium und Tantal ermöglichen es, daß die Legierung einen sehr großen Chrom-, Aluminium- und Kobaltgehalt aufweisen kann. Bei der erfindungsgemäßen Legierung kann der Chromgehalt zwischen 18 und 27 Gew.% der Kobaltgehalt 3 bis zu 20 Gew.% und der Aluminiumgehalt 7 bis zu 12 Gew.% bezogen auf das Gemsamtgewicht der Legierung betragen. Die Mengen an Chrom, Aluminium und Kobalt können auch geringer gewählt werden. Hierdurch ist eine sehr gute Anpassung an das nickelhaltige Grundmaterial der Bauelemente möglich. Das gleiche gilt auch für oxiddispersionsgehärtete Legierungen, aus denen ebenfalls viele zu schützende Bauelemente gefertigt sind. Die Verträglichkeit der Schutzschicht mit diesen Legierungen ist auch bei sehr hohen Temperaturen gegeben. Vor allem können durch die geeignete Wahl der Chrom-, Aluminium- und Kobaltmengen die bei hohen Temperaturen, insbesondere über 950 °C, auftretenden Interdiffusionseffekte und die damit verbundenen Änderungen der Werkstoffeigenschaften deutlich gemindert oder sogar vollständig beseitigt werden. Eine besonders vorteilhafte Hochtemperatur-Schutzschicht, die sehr gute Oxidations- und Korrosionsbeständigkeiten besitzt, wird durch eine Legierung gebildet, die 18 bis 25 Gew.% Chrom, 7 bis 12 Gew.% Aluminium, 0,5 bis 3 Gew.% Silizium, 0,5 bis 1 Gew.% Yttrium und 3 bis 15 Gew.% Kobalt aufweist, und deren restlicher Anteil aus Nickel besteht. Zusätze an Titan kann diese Legierung in Mengen zwischen 0,1 und 2 Gew.% aufweisen. Die obigen Gewichtsangaben beziehen sich auf das Gesamtgewicht der Legierung. Eine mit Tantal modifizierte Legierung, durch welche die Haftfestigkeit der sich selbsttägig bildenden Aluminiumoxiddeckschicht besonders begünstigt wird, enthält vorzugsweise 18 bis 25 Gew.% Chrom, 7 bis 12 Gew.% Aluminium, 0,5 bis 3 Gew.% Silizium, 0,5 bis 1 Gew. % Yttrium, 1 Gew.% Tantal, 3 bis 15 Gew.% Kobalt. Der restliche Anteil der Legierung ist Nickel. Auch diese Legierung läßt einen Zusatz an Titan in Mengen zwischen 0,1 und 2 Gew.% zu, falls dieser Zusatz erforderlich sein sollte. Eine Legierung zur Ausbildung der Hochtemperatur-Schutzschicht bei der ggf. auf das Yttrium verzichtet werden kann, weist in ihrer Zusammensetzung vorzugsweise 18 bis 27 Gew.% Chrom, 8 bis 12 Gew.% Aluminium, 0,5 bis 3 Gew.% Silizium, 1 Gew.%, Zirkonium, 5 bis 20 Gew.% Kobalt und einen Anteil an Nickel auf, der den restlichen Bestandteil der Legierung bildet. Alle Gewichtsangaben in den oben aufgezeigten Legierungszusammensetzungen beziehen sich auf das jeweilige Gesamtgewicht der Legerierung.

Eine Hochtemperatur-Schutzschicht, die aus dieser Legierung gebildet wird, weist eine chromreiche, aluminiumärmere Matrix mit hohem Volumenanteil an einer aluminiumreichen Phase, sowie weitere Ausscheidungen mit hohem Zirkonium- und Siliziumanteil auf.

Alle hier beschriebenen Legierungen sind für die Ausbildung einer Hochtemperatur-Schutzschicht geeignet. Gleichgültig durch welche der oben beschriebenen Legierungen sie gebildet werden, entsteht in jedem Fall unter Betriebsbedingungen auf diesen Schutzschichten jeweils eine Aluminiumoxiddeckschicht, die auch bei Temperaturen, die größer als 900 °C sind, nicht abgetragen werden.

Anhand eines Ausführungsbeispiels, das die Herstellung eines beschichteten Gasturbinenbauelements beschreibt, wird die Erfindung näher erläutert. Es wird dabei davon ausgegangen, daß das zu beschichtende Gasturbinenbauteil aus einem austenitischen Material, insbesondere einer Nickel-Superlegierung gefertigt ist. Vor der Beschichtung wird das Bauelement zunächst chemisch gereinigt, und dann mit einem Sandstrahl aufgerauht. Die Beschichtung des Bauelements erfolgt unter Vakuum mit Hilfe des Plasmaspritzverfahrens. Für die Beschichtung wird eine Legierung verwendet, die 18 bis 25 Gew.% Chrom, 7 bis 12 Gew.% Aluminium, 0,5 bis 3 Gew. % Silizium, 0,5 bis 1 Gew.% Yttrium und 3 bis 15 Gew.% Kobalt aufweist. Der übrige Anteil der Legierung besteht aus Nickel.

Anstelle dieser Legierung kann auch eine Legierung verwendet werden, die 18 bis 27 Gew.% Chrom, 8 bis 12 Gew.% Aluminium, 0,5 bis 3 Gew.% Silizium, 1 Gew.% Zirkonium und 5 bis 20 Gew.% Kobalt aufweist, wobei der restliche Anteil der Legierung Nickel ist.

Mit dem Plasmaspritzverfahren kann auch eine Legierung aufgetragen werden, die 18 bis 25 Gew.% Chrom, 7 bis 12 Gew.% Aluminium, 0,5 bis 3 Gew.% Silizium, 0,5 bis 1 Gew.% Yttrium, 1 Gew.% Tantal und 3 bis 15 Gew.% Kobalt aufweist, wobei der übrige Anteil der Legierung aus Nickel besteht. Das die Legierung bildende Material liegt in Pulverform vor und weist vorzugsweise eine Korngröße von 45 µm auf. Vor dem Aufbringen der Hochtemperatur-Schutzschicht, insbeondere vor dem Aufbringen der die Schutzschicht bildenden Legierung, wird das Bauelement mit Hilfe des Plasmas auf 800 °C erhitzt. Die Legierung, wird direkt auf das Grundmaterial des Bauelementes aufgetragen. Als Plasmagas wird Argon und Wasserstoff verwendet. Nach dem Aufbringen der Legierung wird das Bauelement einer Wärmebehandlung unterzogen. Diese erfolgt in einem Hochvakuumglühofen. In ihm wird ein Druck aufrecht erhalten, der kleiner als 5x10⁻³ Torr ist. Nach dem Erreichen des Vakuums wird der Ofen auf eine Temperatur von 1100 °C aufgeheizt. Die oben angegebene Temperatur wird während etwa 1 Stunde mit einer Toleranz von etwa +/- 4 °C gehalten. Anschließend wird die Heizung des Ofens abgeschaltet. Das beschichtete und wärmebehandelte Bauelemente wird im Ofen langsam abgekühlt. Seine Herstellung ist nach dem Abkühlen beendet.

## Patentansprüche

1. Hochtemperaturschutzschicht aus einer Legierung, die Nickel, Kobalt, Chrom, Aluminium und Yttrium enthält, insbesondere für Bauelemente aus einem austenitischen Werkstoff, dadurch gekennzeichnet, daß die Legierung 18 bis 25 Gew Chrom, 7 bis 12 Gew% Aluminium, 0,5 bis 3 Gew % Silizium, 0,5 bis 1 Gew % Yttrium, 1 Gew % Tantal und 3 bis 15 Gew % Kobalt bezogen auf das Gesamtgewicht der Legierung aufweist, und der restliche Anteil der Legierung aus Nickel besteht.

2. Hochtemperaturschutzschicht aus einer Legierung, die Nickel, Kobalt, Chrom, Aluminium und Yttrium enthält, insbesondere für Bauelemente aus einem austenitischen Werkstoff, dadurch gekennzeichnet, daß die Legierung 18 bis 25 Gew % Chrom, 7 bis 12 Gew % Aluminium, 0,5 bis 3 Gew % Silizium, 0,5 bis 1 Gew. % Yttrium und 3 bis 15 Gew. % Kobalt bezogen auf das Gesamtgewicht der Legierung enthält, und der restliche Anteil der Legierung Nickel ist.

3. Hochtemperautrschutzschicht aus einer Legierung, die Nickel, Kobalt, Chrom und Aluminium enthält, insbesondere für Bauelemente aus einem austenitischen Werkstoff, dadurch gekennzeichnet, daß die Legierung 18 bis - 27 Gew % Chrom, 8 bis 12 Gew % Aluminium, 0,5 bis 3 - Gew % Silizium, 1 Gew % Zirkonium und 5 bis 20 Gew % Kobalt, bezogen auf das Gesamtgewicht der Legierung enthält, und der restliche Anteil der Legierung aus Nickel besteht.

## Claims

1. High-temperature protective coating consisting of an alloy which contains nickel, cobalt, chromium, aluminium and yttrium, in particular for construction elements made of an austenitic material, characterized in that the alloy has 18 to 25% by weight of chromium, 7 to 12% by weight of aluminium, 0.5 to 3% by weight of silicon, 0.5 to 1% by weight of yttrium, 1% by weight of tantalum and 3 to 15% by weight of cobalt relative to the total weight of the alloy, and the remaining portion of the alloy consists of nickel.

2. High-temperature protective coating consisting of an alloy which contains nickel, cobalt, chromium, aluminium and yttrium, in particular for construction elements made of an austenitic material, characterized in that the alloy contains 18 to 25% by weight of chromium, 7 to 12% by weight of aluminium, 0.5 to 3% by weight of silicon, 0.5 to 1% by weight of yttrium and 3 to 15% by weight of cobalt relative to the total weight of the alloy, and the remaining portion of the alloy is nickel.

3. High-temperature protective coating consisting of an alloy which contains nickel, cobalt, chromium and aluminium, in particular for construction elements made of an austenitic material, characterized in that the alloy contains 18 to 27% by weight of chromium, 8 to 12% by weight of aluminium, 0.5 to 3% by weight of silicon, 1% by weight of zirconium and 5 to 20% by weight of cobalt relative to the total weight of the alloy, and the remaining portion of the alloy consists of nickel.

## Revendications

1. Couche de protection contre les hautes températures consistant en un alliage contenant du nickel, du cobalt, du chrome, de l'aluminium et de l'yttrium, en particulier pour des éléments de construction consistant en une matière austénitique, caractérisée en ce que l'alliage contient 18 à 25 % en poids de chrome, 7 à 12 % en poids d'aluminium 0,5 à 3 % en poids de silicium, 0,5 à 1 % en poids d'yttrium, 1 % en poids de tantale et 3 à 15 % en poids de cobalt, par rapport à son poids total, le reste de l'alliage consistant en nickel.

2. Couche de protection contre les hautes températures consistant en un alliage contenant du nickel, du cobalt, du chrome, de l'aluminium et de l'yttrium, en particulier pour des éléments de construction consistant en une matière austénitique, caractérisée en ce que l'alliage contient 18 à 25 % en poids de chrome, 7 à 12 % en poids d'aluminium, 0,5 à 3 % en poids de silicium, 0,5 à 1 % en poids d'yttrium et 3 à 15 % en poids de cobalt, par rapport à son poids total, le reste de l'alliage consistant en nickel.

3. Couche de protection contre les hautes températures consistant à un alliage contenant du nickel, du cobalt, du chrome et de l'aluminium, en particulier pour des éléments de construction consistant en une matière austénitique, caractérisée en ce que l'alliage contient 18 à 27 % en poids de chrome, 8 à 12 % en poids d'aluminium, 0,5 à 3 % en poids de silicium, 1 % en poids de zirconium et 5 à 20 % en poids de cobalt, par rapport à son poids total, le reste de l'alliage consistant en nickel.
